# EUROPÄISCHE PATENTSCHRIFT

(11) **EP 0 475 943 B1**
(45) Veröffentlichungstag und Bekanntmachung des Hinweises auf die Patenterteilung: **19.05.1993**
(21) Anmeldenummer: 90902613.0
(22) Anmeldetag: 08.02.1990
(51) Int. Cl.: B41J 2/16

(54) **HYDROPHOBIERUNGSMITTEL UND ANWENDUNGSVERFAHREN, INSBESONDERE BEI TINTENSTRAHLDRUCKKÖPFEN**
WATER REPELLENT AGENT AND PROCESS FOR ITS USE, ESPECIALLY IN INK-JET PRINTING HEADS
IMPERMEABILISANT ET PROCEDE D'APPLICATION, EN PARTICULIER POUR LES TETES D'IMPRESSION A JET D'ENCRE

(30) Priorität: 06.06.1989 DE 3918472
(43) Veröffentlichungstag der Anmeldung: 25.03.1992
(73) Patentinhaber: SIEMENS AKTIENGESELLSCHAFT, 80333 München (DE)
(72) Erfinder: HUSSAIN, Amir, D-8000 München 71 (DE); SCHWARZ, Raimund, D-8000 München 83 (DE); KOCH, Friedrich, D-8000 München 90 (DE)
(74) Vertreter: Meissner, Walter
(86) Internationale Anmeldenummer: DE9000079
(87) Internationale Veröffentlichungsnummer: WO9014958

(56) Entgegenhaltungen:
- EP-A- 0 177 316
- DE-A- 3 047 835
- PATENT ABSTRACTS OF JAPAN vol. 8, No. 270 (M-344)(1707) 11 Dezember 1984; JP-A-59 142157
- PATENT ABSTRACTS OF JAPAN vol. 10, No. 375 (M-545)(2432) 13 Dezember 1986; JP-A-61 167567

## Beschreibung

Hydrophobierungsmittel und Anwendungsverfahren, insbesondere bei Tintenstrahldruckköpfen.

Die Erfindung betrifft ein Hydrophobierungsmittel zur Oberflächenbehandlung, insbesondere von Tintenstrahldruckköpfen, sowie ein Verfahren zur Hydrophobierung einer Oberfläche.

In den verschiedensten Bereichen der Technik können bei Gegenständen Oberflächen erwünscht sein, die von Flüssigkeiten schlecht oder nicht benetzt werden. Bei metallischen oder metallhaltigen Oberflächen kann dies zur Vermeidung von Korrosion gewünscht oder erforderlich sein, beispielsweise bei metallischen Karosserieteilen von Fahrzeugen. Auch Textilien können durch eine Behandlung wasserabweisend behandelt werden, um eine Benetzung und schließlich auch ein Naßwerden der Fasern bzw. des Gewebes zu verhindern. Bei anderen Gegenständen kann eine Benetzung der Oberfläche aus technischen Gründen nachteilig sein. Beispielsweise bei Druckköpfen von Tintenstrahlaufzeichnungsgeräten ist das Benetzungsverhalten dieser Druckköpfe mit der Tinte von großer Bedeutung für die erzielbare Druckqualität.

Bei den Tintenstrahlaufzeichnungsverfahren werden zum Beispiel Zeichen auf einem Aufzeichnungsträger dadurch dargestellt, daß einzelne Tintentröpfchen aus den Düsen eines Schreib- oder Druckkopfes, der Bestandteil einer Tintendruckeinrichtung ist, ausgestoßen werden. Durch Abstimmung zwischen dem Ausstoß von Einzeltröpfchen und der Relativbewegung zwischen dem Aufzeichnungsträger und dem Schreibkopf können Zeichen und/oder graphische Muster auf dem Aufzeichnungsträger erzeugt werden. Die Qualität der Aufzeichnung hängt in hohem Maße von der Gleichmäßigkeit des Tröpfchenausstoßes ab. Die einzelnen Tröpfchen müssen eine definierte Größe besitzen und mit jeweils gleicher Geschwindigkeit die Düse des Schreibkopfes verlassen. Gerade für die Größe der Tintentröpfchen ist das Benetzungsverhalten der mit der Tinte in Kontakt stehenden Bereiche des Schreibkopfes von großer Bedeutung. Die zu den Düsen des Schreibkopfes führenden Tintenkanäle müssen gut von der Tinte benetzbar sein, nicht aber die Bereiche außerhalb der Düsenöffnung. Eine gut benetzende Oberfläche um eine solche Düse herum erhöht die Gefahr, daß Tinte aus der Düse herausläuft und einen zu großen Tropfen bildet. Im Extremfall könnte sich dieser Tropfen sogar über mehrere Düsenöffnungen erstrecken und somit das gezielte Abschleudern eines Einzeltropfens verhindern. Außerdem ist die Haftung eines solchen Tropfens an der Mündungsplatte des Schreibkopfes um die Düse herum erhöht. Dies führt zu unterschiedlichen Tropfengrößen und zu unterschiedlichen Tropfenausstoßgeschwindigkeiten und somit auch zu einer Verschlechterung der Druckqualität.

In der DE-OS 3 047 835 ist ein fluorhaltiges Hydrophierungsmittel beschrieben. Als Wirkstoff enthält dieses Mittel ein Silan mit einem perfluorierten organischen Rest.

Nachteilig an diesen bekannten Hydrophobierungsmitteln ist jedoch das schlechte Haftvermögen auf den Materialien, aus denen die Düsenöffnung gebildet wird (Glas, Keramik oder Metall). So wird das Silikonöl mit zunehmender Betriebsdauer durch die Tinte weggewaschen. Als weiterer Nachteil ist zu nennen, daß dieses gegen Tinte mit wäßrigen Lösungsmitteln anfänglich gut wirksame Behandlungsmittel gegen Tinten mit organischen Lösungsmitteln mit der Zeit eine deutliche Verschlechterung der Abstoßungskräfte zeigt. Durch fluorhaltige Behandlungsmittel wird die Tinte zwar besser abgestoßen, jedoch ist die Wirkung nur begrenzt haltbar.

Aufgabe der vorliegenden Erfindung ist es daher, ein Hydrophobierungsmittel zur Oberflächenbehandlung von Tintenstrahlschreibköpfen anzugeben, welches sowohl gegen wäßrige als auch gegen nicht-wäßrige Tinten ein hohes und gleichzeitig dauerhaftes Abstoßungsvermögen zeigt.

Diese Aufgabe wird durch ein Hydrophobierungsmittel der eingangs genannten Art gelöst, welches erfindungsgemäß dadurch gekennzeichnet ist, daß es zumindest eine Verbindung der allgemeinen Formel I enthält,

(I) (R-CH₂CH₂-)ₙ Si Xₒ Aₚ

wobei R einen zumindest teilweise fluorierten Alkyl- oder Arylrest darstellt,
X für Halogen oder Pseudohalogen steht oder eine Hydroxyl-, eine Amino- oder eine hydrolisierbare Alkoxygruppe bedeutet,
A einen Alkylrest mit 1 bis 6 C-Atomen darstellt, und die Indices n, o und p in der Summe 4 ergeben, wobei n und o unabhängig jeweils 1, 2 oder 3 sind und p für 0, 1 oder 2. steht.

Weitere Ausgestaltungen der Erfindung sowie ein Verfahren zur Hydrophobierung einer Oberfläche sind den Unteransprüchen zu entnehmen.

Durch Behandlung mit dem erfindungsgemäßen Hydrophobierungsmittel können auf den verschiedensten Oberflächen hydrophobe Schichten erzeugt werden, die sowohl gegen wäßrige als auch organische Lösungsmittel gut abstoßend wirken bzw. von diesen Lösungsmitteln schlecht oder gar nicht benetzt werden. Dies gilt insbesondere für die Oberflächen von Tintenstrahlaufzeichnungsköpfen im Mündungsbereich der Düsen. Dort besteht die Oberfläche des Aufzeichnungskopfes aus verschiedenen Materialien, die sich aus der Dünnschichtbauweise des Druckkopfes bzw. Aufzeichnungskopfes ergeben. Diese Materialien sind beispielsweise Metall, Silizium, Siliziumoxid, Photolack (zum Beispiel Acrylat) oder Glas und geben somit einen repräsentativen Querschnitt über die mit dem erfindungsgemäßen Hydrophobierungsmittel behandelbaren Oberflächen.

Als Maß für die ausgezeichnete hydrophobierende Wirkung der erfindungsgemäßen Verbindungen kann der Benetzungswinkel dienen. Dieser bezeichnet den Winkel, den ein Flüssigkeitstropfen im Kontakt zu einer Oberfläche ausbildet. Je abstoßender die Wechselwirkungen zwischen der Flüssigkeit und der Oberfläche, bzw. dem Material der Oberfläche sind, um so größer ist der Benetzungswinkel. Für die erfindungsgemäßen Verbindungen wird bei den beschriebenen Oberflächen jeweils ein Benetzungswinkel von 90° und größer gemessen. Damit wird der von bekannten Hydrophobierungsmitteln erreichte Wert deutlich übertroffen.

Die Beständigkeit der hydrophobierenden Wirkung einer mit dem erfindungsgemäßen Mittel behandelten Oberfläche ergibt sich aus Langzeitversuchen. In einem Test werden mit dem erfindungsgemäßen Mittel behandelte Aufzeichnungsköpfe vier Wochen bei 50°C in einer Tinte gelagert, die neben 80 Prozent Wasser noch weitere organische Lösungsmittel, Farbstoff und Zusätze enthält. Danach wird erneut der Benetzungswinkel bestimmt. Bei allen erfindungsgemäßen Verbindungen wird nur eine Absenkung dieses Winkels um maximal 10° beobachtet. Dies zeigt die ausgezeichnete Beständigkeit der hydrophoben Wirkung bzw. die ausgezeichnete Haftung des Mittels auf den behandelten Oberflächen. Diese Wirkung ist auf die vier Protonen der Ethylengruppe zurückzuführen, mit der der fluorhaltige Rest R an das Siliziumatom angebunden ist. Dies ist auch einer der wesentlichen Unterschiede der erfindungsgemäßen Verbindungen zu den zum Beispiel aus der DE-OS 30 47 835 bekannten Silanen, die durchwegs einen perfluorierten Rest an Silizium tragen. Vergleichsversuche haben für diese bekannten Hydrophobierungsmittel eine deutlich schlechtere Haftung bzw. eine schlechter Haltbarkeit der hydrophoben Wirkung einer damit behandelten Oberfläche gegenüber dem erfindungsgemäßen Hydrophobierungsmittel erwiesen. Auch haben diese Versuche gezeigt, daß der Benetzungswinkel der bekannten Hydrophobierungsmittel gegenüber organischen Lösungsmitteln maximal 65° erreicht und damit deutlich unter dem Wert für die erfindungsgemäßen Tinten (mindestens 90°) liegt.

Weitere vorteilhafte Wirkungen werden erzielt, wenn in der allgemeinen Strukturformel für das erfindungsgemäße Hydrophobierungsmittel der Index o den Wert 2 oder 3 annimmt. Die dadurch ausgedrückte Anzahl der an das Silizium gebundenen Reste X entspricht gleichzeitig der Anzahl der Bindungsstellen, mit denen das Hydrophobierungsmittel über das Siliziumatom an eine Oberfläche, bzw. an das Material der Oberfläche angebunden werden kann. Die Gruppe X trägt nämlich ein substituierbares Fragment (zum Beispiel das Proton im Falle einer Hydroxylgruppe) oder stellt selbst eine Abgangsgruppe für eine Substitutionsreaktion dar (zum Beispiel Halogenatom). Daher tritt bei zwei oder drei pro Molekül vorhandenen Resten X eine "Vernetzung" der Oberfläche durch das Hydrophobierungsmittel auf, da jedes Molekül dann zwei oder drei Bindungen zur Oberfläche bzw. zum Material der Oberflächen eingehen kann. Eine mehrfach an die Oberfläche gebundene Gruppe weist dementsprechend auch eine bessere Haftung an der Oberfläche auf, ist somit einem Hydrolyseangriff weniger zugänglich und zeigt daher auch zeitlich gesehen eine bessere Haftung.

Besondere Vorteile werden mit Verbindungen erzielt, bei denen der oder die Reste X Chloratome sind. Die dann vorliegenden chlorierten Silane weisen im allgemeinen eine hohe Flüchtigkeit bzw. bereits bei Raumtemperatur einen hohen Dampfdruck auf. Dies ist insbesondere für die ebenfalls erfindungsgemäße Behandlung einer Oberfläche mit dem erfindungsgemäßen Silan von Vorteil. Die Behandlung kann dann bereits bei Raumtemperatur in der Gasphase vorgenommen werden. Durch chemische Reaktion mit der Oberfläche wird bereits unter diesen Bedingungen und ohne weitere Nachbehandlungen eine hydrophobe Schicht erzeugt. Zur Verkürzung des Verfahrens kann jedoch auch eine thermische Nachbehandlung erfolgen.

Für die hydrophobe Wirkung des Hydrophobierungsmittels ist im wesentlichen der fluorierte Rest R verantwortlich. Vorteilhafterweise ist dieser perfluoriert und stellt zum Beispiel eine Alkyl- oder Cycloalkylgruppe mit 1 bis 6 C-Atomen dar. Das Maß der hydrophoben Wirkung ist dabei ab einer gewissen Kettenlänge kaum mehr vom Rest R bzw. von der Anzahl der darin enthaltenen Fluoratome abhängig. Bereits mit einer Trifluormethylgruppe werden aber schon gute hydrophobe Wirkungen erzielt.

Weiterhin können am Siliziumatom eine oder zwei Gruppen A vorhanden sein. Diese stellen Alkylgruppen, vorzugsweise Methylgruppen dar. Sie haben auf die hydrophobe Wirkung des Silans kaum Einfluß, können jedoch zur Abrundung der übrigen Eigenschaften des Hydrophobierungsmittels erforderlich sein und können zum Beispiel den Dampfdruck erhöhen oder die Reaktivität gezielt beeinflussen.

Im ebenfalls erfindungsgemäßen Verfahren zur Hydrophobierung einer Oberfläche muß diese mit einer Verbindung der bereits angegebenen allgemeinen Formel I behandelt werden. Da das Hydrophobierungsmittel bei Raumtemperatur eine Flüssigkeit ist, kann die Behandlung durch Tauchen, Besprühen oder Bedampfen der zur behandelnden Oberfläche erfolgen. Prinzipiell sind dazu keine weiteren Maßnahmen erforderlich, doch kann die Behandlung zur Beschleunigung bei Temperaturen bis ca. 80° vorgenommen werden. Eine weitere Verkürzung des Verfahrens zur Hydrophobierung kann wie bereits erwähnt durch eine thermische Nachbehandlung erzielt werden. Auf die hydrophoben Eigenschaften und die Beständigkeit der hydrophoben Wirkung auf den meisten Oberflächen hat dies jedoch keinen signifikanten Einfluß.

Technische Vorteile bringt eine Behandlung einer Oberfläche mit dem Hydrophobierungsmittel in der Gasphase bei Temperaturen bis 80°C. Insbesondere bei den Tintenstrahlaufzeichnungsköpfen ist dies von Vorteil, da bei einem Gasphasenverfahren die Tintenkanäle leicht mit einem durchströmenden Inertgas (wie zum Beispiel Stickstoff) vor unerwünschter Hydrophobisierung geschützt werden können.

Da ja gerade die Tintenkanäle vom Hydrophobierungsmittel frei bleiben sollen, zeichnet sich die Gas- bzw. Dampfphasenbehandlung gegenüber einer Tauchbehandlung vorteilhaft aus. Bei letzterer ist ein Verschluß der Tintenkanäle erforderlich, der zum Beispiel durch Einfüllen von Quecksilber, Wasser und anderen flüssigen Medien erreicht werden kann. Beim Tauchen würden sonst die Kapillarkräfte der Tintenkanäle ein Eindringen des Hydrophobierungsmittels in diese zur Folge haben, was in der Gasphase nicht zu befürchten ist.

Die Behandlungsdauer beträgt 0,5 bis 10 Minuten und kann wie bereits erwähnt durch eine thermische Nachbehandlung bzw. durch Erhöhung der Temperatur während der Behandlung verkürzt werden, was aber prinzipiell nicht erforderlich ist.

Durch die Behandlung werden die Oberflächen derart hydrophob, daß sich bei Kontakt der Oberflächen mit wäßrigen oder organischen Lösungsmitteln ein Benetzungswinkel von 90° und mehr ausbildet. Wiederum auf den Tintenstrahlaufzeichnungskopf bezogen bedeutet dies, daß sich im Aufzeichnungsbetrieb (Drucken bzw. Schreiben) der Tintentropfen unmittelbar über dem Tintenkanal bzw. der Düse des Tintenkanals bildet und nicht die der Düse benachbarte Oberfläche im Mündungsbereich benetzt. Ein solcher Tropfen besitzt demzufolge eine genau definierte Größe, die lediglich von den übrigen einstellbaren Parametern der Tinte abhängig ist (zum Beispiel Viskosität und Temperatur). Ein Tintentropfen solch definierter Größe kann exakt reproduzierbar auf einen Aufzeichnungsträger, zum Beispiel Papier, abgeschleudert werden und ergibt so ein sauberes und exaktes Schriftbild. Bei gleicher Tröpfengröße kann auch stets die gleiche Tröpfchenflugbahn hin zum Aufzeichnungsträger eingehalten werden, so daß dort ein reproduzierbarer Bildpunkt entsteht.

Im folgenden wird die Erfindung anhand eines Ausführungsbeispiels und der dazugehörigen zwei Figuren näher erläutert. Dabei zeigt
- die Figur 1: einen Tintenstrahlaufzeichnungskopf in schematischer Darstellung und
- die Figur 2: einen ebenfalls schematischen Querschnitt durch den Tintenkanal eines Aufzeichnungskopfes.

Figur 1: Ein Tintenstrahlaufzeichnungskopf kann zum Beispiel in Dünnschichtbauweise hergestellt werden. Ein solcher Aufbau ist schematisch in der Figur dargestellt. Auf einem Metallplättchen 1, zum Beispiel aus Aluminium, ist als Substrat 2 ein Siliziumwafer aufgeklebt. Darüber befinden sich als Isolations- und Abdeckschichten zwei Siliziumdioxidschichten 3 und 4, zwischen denen nicht dargestellte elektrische Leitungen und Widerstandsheizelemente eingebettet sind, die beim Betrieb eines solchen Aufzeichnungskopfes den Ausstoß der Tintentröpfchen bewirken und steuern. Die eigentlichen Tintenkanäle 6 sind zum Beispiel in einer Photolackschicht realisiert. In einem Ausführungsbeispiel bestehen die Seitenwände 5 der Tintenkanäle 6 aus einem Acrylatharz. Die obere Begrenzung der Tintenkanäle 6 bildet eine über eine Acrylatschicht 7 aufgeklebte Glasplatte 8.

Ein solcher Aufzeichnungskopf wird nun in einer geschlossenen Kammer mit dem erfindungsgemäßen Hydrophobierungsmittel bedampft. Dazu wird beispielsweise eine bestimmte Menge von Tridecafluoroctyl-trichlorsilan in trockener Atmosphäre (kein Wasser, bzw. Wasserdampf) leicht erwärmt. Nach fünf Minuten wird der Aufzeichnungskopf aus der Kammer herausgenommen und in einem geeigneten Ofen bei zum Beispiel 80°C für weitere fünf Minuten nachbehandelt. Die Oberfläche des Aufzeichnungskopfes ist nun mit einer dünnen Schicht des Hydrophobierungsmittels versehen, wobei dessen einzelne Moleküle durch chemische Reaktion an die verschiedenen Materialien der Oberfläche des Aufzeichnungskopfes angebunden und zum Teil miteinander vernetzt sind. Die Seitenfläche des zum Beispiel plättchenförmigen Aufzeichnungskopfes, bei der eine hydrophobe Wirkung erwünscht ist, ist die Fläche, in die die Tintenkanäle 6 münden und die durch die in der Figur 1 dargestellten Koordinatenachsen a und b aufgespannt wird.

Figur 2 zeigt einen schematischen Querschnitt durch einen solchen Tintenkanal während des Druckbetriebs und stellt die Situation kurz vor dem Abschleudern eines Tintentröpfchens dar. Über den Tintenkanal 10 wird eine zum Beispiel 80 Prozent Wasser (neben Farbstoff, weiteren organischen Lösungsmitteln und Zusätzen) enthaltende Tinte an die Oberfläche 12 (a, b) des Aufzeichnungskopfes geführt. Durch die erfindungsgemäße Behandlung ist die Oberfläche 12 in dem der Düse des Tintenkanals 10 benachbarten Bereich derart hydrophob, daß sich das Tintentröpfchen 11 ausschließlich über den Tintenkanal 10 ausbildet. Mit der Oberfläche 12 bildet der Tropfen 11 einen Winkel 13, der dem Gegenwinkel des sogenannten Benetzungswinkels entspricht. Klar zu erkennen ist, daß der Winkel 13 kleiner als 90° und der Benetzungswinkel somit um den gleichen Betrag größer als 90° ist. Dies verdeutlicht die ausgezeichneten hydrophoben Eigenschaften der behandelten Oberfläche 12, die aus den zum Schichtaufbau verwendeten Materialien des Aufzeichnungskopfes besteht. Somit ist ein sicheres, gleichmäßiges und daher reproduzierbares Abschleudern des Tintentröpfchens 11 während des Aufzeichnungsvorganges gewährleistet. Dies geschieht zum Beispiel durch eine plötzliche Volumenvergrößerung der Tinte in dem Tintenkanal 10, die wiederum durch das Verdampfen einer geringen Menge des Tintenlösungsmittels erzeugt wird.

Obwohl das erfindungsgemäße Hydrophobierungsmittel und das Verfahren zu dessen Verwendung für Tintenstrahlaufzeichnungsköpfe besondere Vorteile erbringt, so ist die Erfindung doch nicht auf diese beschränkt, da beliebige Oberflächen mit Hilfe des Hydrophobierungsmittels behandelt werden können.

## Patentansprüche

1. Hydrophobierungsmittel zur Oberflächenbehandlung, insbesondere von Tintenstrahldruckköpfen, **dadurch gekennzeichnet**, daß das Hydrophobierungsmittel zumindest eine Verbindung der allgemeinen Formel (I) enthält,
(I) (R - CH₂CH₂-)ₙ Si Xₒ Aₚ
wobei R einen zumindest teilweise fluorierten Alkyl oder Arylrest darstellt,
X für Halogen oder Pseudohalogen steht oder eine Hydroxyl- eine Amino- oder eine hydrolisierbare Alkoxygruppe bedeutet,
A einen Alkylrest mit 1 bis 6 C-Atomen darstellt,
die Indices n, o und p in der Summe 4 ergeben, wobei n und o unabhängig jeweils 1, 2 oder 3 ist und p für 0, 1 oder 2 steht.

2. Hydrophobierungsmittel nach Anspruch 1, **dadurch gekennzeichnet**, daß die Verbindung (I) zumindest zwei Reste X enthält.

3. Hydrophobierungsmittel nach Anspruch 1 oder 2, **dadurch gekennzeichnet**, daß die Reste X in der Verbindung (I) Chlor bedeuten.

4. Hydrophobierungsmittel nach einem der Ansprüche 1 bis 3, **dadurch gekennzeichnet**, daß der Rest R in der Verbindung (I) perfluoriert ist.

5. Hydrophobierungsmittel nach mindestens einem der Ansprüche 1 bis 4, **dadurch gekennzeichnet**, daß der oder die Reste R in der Verbindung (I) Alkyl- oder Cycloalkylreste mit 1 bis 6 C-Atomen sind.

6. Hydrophobierungsmittel nach mindestens einem der Ansprüche 1 bis 5, **dadurch gekennzeichnet**, daß die Verbindung (I) als Rest A zumindest eine Methylgruppe enthält.

7. Verfahren zur Hydrophobierung einer Oberfläche, bei dem diese Oberfläche mit zumindest einer Verbindung der allgemeinen Formel (I) behandelt wird,
(I) (R - CH₂CH₂)ₙ Si Xₒ Aₚ
wobei R einen zumindest teilweise fluorierten Alkyl- oder Arylrest darstellt,
X für Halogen oder Pseudohalogen steht oder eine Hydroxyl- eine Amino- oder eine hydrolisierbare Alkoxy-Gruppe bedeutet, während
die Indices n, o und b in der Summe 4 ergeben, n und o für 1, 2 oder 3 stehen und p 0, 1 oder 2 bedeutet.

8. Verfahren nach Anspruch 7, **dadurch gekennzeichnet**, daß die Behandlung durch Tauchen, Besprühen oder Bedampfen der Oberfläche erfolgt.

9. Verfahren nach Anspruch 7 oder 8, **dadurch gekennzeichnet,** daß die Behandlung der Oberfläche in der Gasphase durchgeführt wird, wobei die Temperatur 80°C nicht überschreitet.

10. Verfahren nach einem der Ansprüche 7 bis 9, **dadurch gekennzeichnet**, daß die Behandlung in der Gasphase mit einer bei Raumtemperatur ausreichend flüchtigen Verbindung durchgeführt wird.

11. Verfahren nach einem der Ansprüche 7 bis 10, **dadurch gekennzeichnet**, daß nach der Behandlung der Oberfläche mit der Verbindung (I) eine thermische Nachbehandlung durchgeführt wird.

12. Verfahren nach mindestens einem der Ansprüche 7 bis 11, **dadurch gekennzeichnet**, daß die Behandlung in der Gasphase durchgeführt wird und die Behandlungsdauer 0,5 bis 10 Minuten beträgt.

13. Verfahren nach mindestens einem der Ansprüche 7 bis 12, **dadurch gekennzeichnet**, daß durch die Behandlung eine derart hydrophobe Oberfläche erzeugt wird, daß Wasser- oder Wasser enthaltende Flüssigkeitströpfchen bei Kontakt mit dieser Oberfläche einen Benetzungswinkel von mehr als 90° aufweisen.

14. Verfahren nach mindestens einem der Ansprüche 7 bis 13, **dadurch gekennzeichnet**, daß durch die Behandlung die Mündungsplatten von Tintenstrahlaufzeichnungsköpfen hydrophob gemacht werden.

15. Verfahren nach Anspruch 14, **dadurch gekennzeichnet**, daß die Behandlung der Tintenstrahlaufzeichnungsköpfe in der Gasphase durchgeführt wird und daß man während der Behandlung ein Inertgas durch die Tintenkanäle des Aufzeichnungskopfes strömen läßt, um diese vor einer Hydrophobierung zu schützen.

## Claims

1. A water-repellent agent for the surface treatment in particular of ink-jet printer heads, characterised in that the water-repellent agent contains at least one compound of the general formula (I)
(I) (R - CH₂CH₂-)ₙ Si Xₒ Aₚ
wherein R represents an at least partially fluorinated alkyl or aryl residue,
X is halogen or pseudohalogen or a hydroxyl- amino- or hydrolyzable alkoxy group,
A is an alkyl residue containing 1 to 6 C- atoms and the indices n, o and p in the sum make 4, where n and o are independently in each case 1, 2 or 3 and p is 0, 1 or 2.

2. A water-repellent agent as claimed in Claim 1, characterised in that the compound (I) contains at least two residues X.

3. A water-repellent agent as claimed in Claim 1 or 2, characterised in that the residues X in the compound (I) signify chlorine.

4. A water-repellent agent as claimed in one of Claims 1 to 3, characterised in that the residue R in the compound (I) is perfluorinated.

5. A water-repellent agent as claimed in at least one of Claims 1 to 4, characterised in that the residue or residues R in the compound (I) are alkyl- or cycloalkyl residues containing 1 to 6 C-atoms.

6. A water-repellent agent as claimed in at least one of Claims 1 to 5, characterised in that the compound (I) contains at least one methyl group as residue A.

7. A process for rendering a surface water-repellent, wherein this surface is treated with at least one compound of the general formula (I)
(I) (R - CH₂CH₂)ₙ Si Xₒ Aₚ
wherein R is an at least partially fluorinated alkyl- or aryl residue,
X is halogen or pseudohalogen or a hydroxyl-, amino- or hydrolyzable alkoxy group while
the indices n, o and b in the sum make 4, n and o are 1, 2 or 3, and p is 0, 1 or 2.

8. A process as claimed in Claim 7, characterised in that the treatment is carried out by subjecting the surface to immersion, spraying or vapour deposition.

9. A process as claimed in Claim 7 or 8, characterised in that the treatment of the surface is carried out in the gas phase, where the temperature does not exceed 80°C.

10. A process as claimed in one of Claims 7 to 9, characterised in that the treatment is carried out in the gas phase with a compound which is sufficiently volatile at room temperature.

11. A process as claimed in one of Claims 7 to 10, characterised in that when the surface has been treated with the compound (I) a thermal after-treatment is carried out.

12. A process as claimed in at least one of Claims 7 to 11, characterised in that the treatment is carried out in the gas phase and the treatment time amounts to 0.5 to 10 minutes.

13. A process as claimed in at least one of Claims 7 to 12, characterised in that the treatment produces a water-repellent surface such that drops of liquid consisting of or containing water form a wetting angle greater than 90° on contact with this surface.

14. A process as claimed in at least one of Claims 7 to 13, characterised in that the mouth plates of ink-jet recording heads are rendered water-repellent as a result of the treatment.

15. A process as claimed in Claim 14, characterised in that the treatment of the ink-jet recording heads is carried out in the gas phase and that during the treatment an inert gas is caused to flow through the ink channels of the recording head in order to protect these from becoming water-repellent.

## Revendications

1. Imperméabilisant pour le traitement de surfaces, en particulier de têtes d'impression à jet d'encre,
caractérisé en ce que l'imperméabilisant comprend au moins un composé de la formule générale (I) :
(I) (R - CH₂CH₂-)ₙ Si Xₒ Aₚ
dans laquelle R représente un aryle ou un alkyle au moins partiellement fluoruré, X est un halogène ou un pseudo-halogène, ou signifie un groupe hydroxyle, un groupe amino ou un groupe alkoxy hydrolysable, A représente un alkyle ayant de 1 à 6 atomes de carbone, les indices n, o et p ont pour somme 4, n et o étant égaux indépendamment, chacun, à 1, 2 ou 3, et p à 0, 1 ou 2.

2. Imperméabilisant selon la revendication 1,
caractérisé en ce que le composé (I) comprend au moins deux constituants X.

3. Imperméabilisant selon la revendication 1 ou 2,
caractérisé en ce que les constituants X dans le composé (I) sont du chlore.

4. Imperméabilisant selon une des revendications 1 à 3,
caractérisé en ce que le constituant R dans le composé (I) est perfluoré.

5. Imperméabilisant selon au moins une des revendications 1 à 4,
caractérisé en ce que le ou les constituants R dans le composé (I) sont des alkyles ou des cycloalkyles ayant de 1 à 6 atomes de carbone.

6. Imperméabilisant selon au moins une des revendications 1 à 5,
caractérisé en ce que le composé (I) comprend, en tant que constituant A, au moins un groupe méthyle.

7. Procédé pour imperméabiliser une surface, dans lequel cette surface est traitée par au moins un composé de la formule générale (I) :
(I) (R - CH₂CH₂-)ₙ Si Xₒ Aₚ
dans laquelle R représente un aryle ou un alkyle au moins partiellement fluoruré, X est un halogène ou un pseudo-halogène, ou signifie un groupe hydroxyle, un groupe amino ou un groupe alkoxy hydrolysable, tandis que les indices n, o et p ont pour somme 4, n et o étant égaux à 1, 2 ou 3, et p à 0, 1 ou 2.

8. Procédé selon la revendication 7,
caractérisé en ce que le traitement est effectué en immergeant, aspergeant ou vaporisant la surface.

9. Procédé selon la revendication 7 ou 8,
caractérisé en ce que le traitement de la surface est effectué en phase gazeuse, la température de 80°C n'étant pas dépassée.

10. Procédé selon une des revendications 7 à 9,
caractérisé en ce que le traitement est effectué en phase gazeuse avec un composé suffisamment volatil à température ambiante.

11. Procédé selon une des revendications 7 à 10,
caractérisé en ce qu'un traitement thermique est effectué après le traitement de la surface avec le composé (I).

12. Procédé selon au moins une des revendications 7 à 11,
caractérisé en ce que le traitement est effectué en phase gazeuse et la durée du traitement est de 0,5 à 10 minutes.

13. Procédé selon au moins une des revendications 7 à 12,
caractérisé en ce que, grâce au traitement, est obtenue une surface hydrophobe telle que des gouttelettes d'eau ou de liquide contenant de l'eau présentent, au contact de cette surface, un angle de mouillage de plus de 90°.

14. Procédé selon au moins une des revendications 7 à 13,
caractérisé en ce que, grâce au traitement, les plaques d'embouchure de têtes d'impression à jet d'encre sont rendues hydrophobes.

15. Procédé selon la revendication 14,
caractérisé en ce que le traitement des têtes d'impression à jet d'encre est effectué en phase gazeuse, et en ce que l'on laisse s'écouler, pendant le traitement, un gaz inerte à travers les canaux d'encre de la tête d'impression pour protéger ceux-ci contre une imperméabilisation.
